# EUROPÄISCHE PATENTSCHRIFT

(11) **EP 0 318 804 B1**
(45) Veröffentlichungstag und Bekanntmachung des Hinweises auf die Patenterteilung: **20.04.1994**
(21) Anmeldenummer: 88119402.1
(22) Anmeldetag: 22.11.1988
(51) Int. Cl.: B41M 5/10

(54) **Mehrschichtiges, flexibles Übertragungsband**
Multilayer flexible transfer ribbon
Ruban flexible à plusieurs couches pour transfert

(30) Priorität: 03.12.1987 DE 3741022; 20.10.1988 DE 3835783
(43) Veröffentlichungstag der Anmeldung: 07.06.1989
(73) Patentinhaber: Pelikan GmbH, 30177 Hannover (DE)
(72) Erfinder: Kunkel, Ernst, D-3000 Hannover 51 (DE); Bubolz, Petra, D-3008 Garbsen 4 (DE); Rutz, Wolfhard, D-3000 Hannover 21 (DE); Muschter, Sigo, D-3000 Hannover 1 (DE)
(74) Vertreter: Volker, Peter, Dr.

(56) Entgegenhaltungen:
- DE-B- 1 147 244
- FR-A- 1 504 067
- FR-A- 1 567 972
- GB-A- 1 036 743
- IBM TECHNICAL DISCLOSURE BULLETIN. vol. 19, no. 2, Juli 1976, NEW YORK US, Seite 672; C.A. Bruce et al.: "Delayed tack ribbon for laser transfer and other printing"

## Beschreibung

Die Erfindung betrifft ein mehrschichtiges, flexibles Übertragungsband mit einem Hilfsträger und einer Haftkleberschicht, wobei zwischen dem Hilfsträger und der Haftkleberschicht eine bindemittelhaltige Übertragungsschicht, die zur Haftkleberschicht eine stärkere Haftung als zum Hilfsträger aufweist, vorliegt,
Es sind bisher vielfältige Möglichkeiten bekannt, nach denen pigmentierte flüssige Systeme zum Abdecken fehlerhafter schriftlicher Darstellungen herangezogen werden. So werden im Bürobereich weißpigmentierte Dispersionen, die ein leichtflüchtiges organisches Lösemittel enthalten, zur Korrektur von Schriftzeichen und dergleichen mit einem Pinsel aufgetragen. Das Verdampfen des leicht flüchtigen organischen Lösungsmittels führt zur Umweltbelastung. Es muß verhältnismäßig lange gewartet werden, ehe das Verdampfen abgeschlossen und ein erneutes Überschreiben möglich ist. Das Auftragen der Korrekturdispersionen mit einem Pinsel liefert in der Regel keine gleichmäßige Deckschicht.

Ein besseres Korrigieren ist nach den Angaben der DE-OS 26 26 891 möglich. Diese Druckschrift beschreibt ein mehrschichtiges, flexibles Übertragungsblatt, das aus einem mit einer adhäsiven Trennschicht beschichteten Hilfsträger, einer mit Polyvinylalkohol gebundenen Übertragungsschicht und einer dünnen Haftschicht aufgebaut ist. Die Übertragungsschicht enthält des weiteren Titanweiß als Pigment. Sie dient nach Entfernen des Hilfsträgers als Korrekturschicht für fehlerhafte Schriftzeichen. Der Einsatz in einem Handabroller, wie er nachfolgend im Zusammenhang mit der Erfindung beschrieben wird, ist nicht vorgesehen und würde, wie Überprüfungen zeigen, nicht zu dem gewünschten scharfen Abriß der Korrekturschicht führen.

Die GB-A-1 036 743 beschreibt ein mehrschichtiges Übertragungsblatt, das zwischen einer Grundschicht mit einem Kunststoffbindemittel und einer Deckschicht mit einem Bindemittel aus Kunststoff und/oder Wachsen eine farbabgebende Schicht aufweist. Der farbabgebenden Schicht kann Ethylzellulose einverleibt sein. Ein derartiges Übertragungsblatt soll in Schreibprogrammen einsetzbar sein.

Der Erfindung lag die Aufgabe zugrunde, das eingangs bezeichnete Übertragungsband so weiterzubilden, daß die bindemittelhaltige Übertragungsschicht sauber und randscharf auf die zu bedeckende Stelle oder Fläche (auch großflächig) aufgebracht werden kann und der Einsatz in aufgerollter Form in einem Handgerät zum einfachen, schnellen und gleichmäßigen Auftrag auf das jeweilige Substrat möglich wird, wobei ein Fadenziehen der Haftkleberschicht beim Abriß ausgeschlossen sein soll.

Die obige Aufgabe wird erfindungsgemäß dadurch gelöst, daß die bindemittelhaltige Übertragungsschicht 0,5 bis 5 Gew.-% eines löslichen Zellulosederivats als Abrißhilfsmittel enthält.

Der Hilfsträger des erfindungsgemäßen flexiblen Übertragungsbandes besteht vorzugsweise aus einer Kunststoffolie, wie sie bei den Trägern von Schreibmaschinenbändern herangezogen wird, so z.B. aus Polyethylenterephthalat, Polypropylen, Polyethylen, Polyvinylchlorid, Polycarbonat. Als geeignet hat sich als Hilfsträger auch silikonbeschichtetes Papier erwiesen. Dabei führt die Silikonbeschichtung zu einer Verringerung der Haftspannung zwischen der bindemittelhaltigen Übertragungsschicht und dem Hilfsträger. Die Silikonbeschichtung kann auch durch andere Antihaftmittel ersetzt werden, wie beispielsweise durch Polytetrafluorethylen.

Der Hilfsträger hat vorzugsweise eine Stärke von 10 bis 60 µm, insbesondere von 15 bis 55 µm, die Deckschicht eine Stärke von 5 bis 40 µm, insbesondere 15 bis 25 µ m, und die Haftkleberschicht eine Stärke von 1 bis 8 µm, insbesondere 2 bis 5 µ m. Zur Optimierung des erfindungsgemäßen Übertragungsbandes wählt man zweckmäßigerweise ein Dickenverhältnis der Haftkleberschicht zu der Übertragungsschicht von 1:4 bis 1:12, insbesondere 1:8 bis 1:10.

Die Haftkleberschicht kann aus handelsüblichen Haftklebstoffen bestehen. Es handelt sich dabei um Materialien, die elastische und dauernd klebfähige Selbstklebemassen mit großen Adhäsionskräften darstellen und die bereits unter geringem Druck bei Raumtemperatur auf den verschiedenen Oberflächen sofort haften. Sie werden vorzugsweise in wässriger Lösung auf die sich bereits auf dem Hilfsträger befindende Übertragungsschicht aufgetragen, da so die bereits ausgebildete bindemittelhaltige Übertragungsschicht nicht wieder aufgelöst wird. Unter Haftklebern dieser Art sind insbesondere solche auf Acrylat-Basis vorteilhaft. Bei den Ausgangsmaterialien kann es sich um viskose Lösungen oder Dispersionen handeln, die auf Kautschuk, Polyacrylaten, Polyvinylethern bzw. Polyvinylisobutylen beruhen. Bevorzugt werden Materialien auf der Basis von Polyacrylaten. Geeignete Handelsprodukte sind Ucecryl 913R und Ucecryl PC 80 (vertrieben von der Firma ucb, Ammelicht, Belgien) sowie die Kunststoffdispersion VP 859/6 (vertrieben von der Firma Freihoff). Vorzugsweise enthält das aufzubringende Haftklebermaterial, das regelmäßig in einem wäßrigen Medium vorliegt, Netzmittel bzw. Tenside (vertrieben unter der Handelsbezeichnung Byk W). Die genannten Lösungen oder Dispersionen des Haftklebers zur Ausbildung der Haftkleberschicht werden vorzugsweise in einer Menge von 1 bis 5 g/m², ganz besonders bevorzugt in einer Menge von 2 bis 4 g/m² auf die Übertragungsschicht aufgetragen.

Zur Ausbildung der bindemittelhaltigen Übertragungsschicht werden vorzugsweise thermoplastische oder thermoelastische Polymere in Lösung oder in Form einer Dispersion eingesetzt. Im Rahmen der Erfindung werden zur Lösung der gestellten Aufgabe mit Vorteil folgende Substanzen verwendet:
a) Polyurethane eines Molekulargewichtes von 15.000 bis 50.000, z.B. Permuthane U 4924 der Fa. Stahl-Chemie oder Desmolac 2100 der Firma Bayer AG),
b) lineare, gesättigte Polyester eines Molekulargewichtes von 20000 bis 30000, z.B. Vitel PE 307 der Goodyear Tire + Rubber,
c) Styrol-lsopren-Styrol-Copolymerisate, z.B. Cariflex TR 1107 der Fa. Shell-Chemie,
d) Acrylate und Methacrylate, z.B. Pexigum 7 H der Roehm GmbH,
e) Polyamide, diphenylsäure-modifiziert, z.B. Scope 30 der Fa. Rhone-Poulenc oder Emerez 1533 der Fa. Emery Chemicals,
f) Polymerdispersionen auf der Basis von Vinylpropionat, z.B. Propiofan 6D der Fa. BASF und
g) carboxymethylgruppenhaltiges, in Wasser lösliches Polymethacrylat, z.B. Rohagit SD15 der Fa. Roehm GmbH.

Diese Aufzählung erhebt keinen Anspruch auf Vollständigkeit und bedeutet keine Einschränkung in der Auswahl. Vielmehr ist es für den Fachmann ohne weiteres ersichtlich, daß auch noch andere Bindemittel in Frage kommen können, zumal in der Art des Bindemittels nicht das Wesen der Erfindung zu sehen ist.

Um eine optimale Ausführungsform der Erfindung zu ermöglichen, sollte bei der Wahl des jeweiligen Bindemittels zur Ausbildung der Übertragungsschicht auch die Art des dabei herangezogenen Weichmachers bedacht werden. Es sollte ein solcher Weichmacher herangezogen werden, der beim Aufbringen der Übertragungsschicht auf die zu korregierende bzw. zu bedeckende Fläche nicht durch die normalerweise dünn ausgebildete Haftkleberschicht dringt und mit der zu korrigierenden Stelle bzw. den sich dort befindenden Farbmitteln in Kontakt tritt und diese in störender Weise unter Einfärbung der Übertragungsschicht löst. Es hat sich gezeigt, daß hierzu gängige Weichmacher, wie Silikon-, Rizinus-, und Mineralöl geeignet sind. In anderen Anwendungsbereichen bevorzugt eingesetzte Weichmacher, wie beispielsweise Phthalsäureester und Oleinalkohol, sind jedoch nicht gleichermaßen gut geeignet. Um dem angesprochenen nachteiligen Effekt von Weichmachern auch in Grenzfällen entgegenzuwirken, kann der bindemittelhaltigen Übertragungsschicht ein sogenanntes ''Verlackungsmittel'' einverleibt werden, das eventuell migrierende Farbmittel ausfällt bzw. unlöslich macht, so daß diese nicht in die aufgebrachte Übertragungsschicht migrieren und diese wieder einfärben. Zu den geeigneten Verlackungsmitteln zählen Tannin und Tanninderivate. Im allgemeinen lassen sich Verlackungsmittel einsetzen, wie sie aus dem technischen Bereich der Tinten und Tuschen bekannt sind. Sie sollten vorzugsweise in einer Menge von 0,5 bis 5 Gew.-%, insbesondere 1,5 bis 3,5 Gew.-% in der bindemittelhaltigen Übertragungsschicht vorliegen. Der Wert von 2 bis 2,5 Gew.-% ist ganz besonders bevorzugt.

Bei der Herstellung des erfindungsgemäßen Übertragungsbandes wird das jeweils gewählte Bindemittel zur Ausbildung der Übertragungsschicht vorzugsweise in eine Lösung überführt oder bei Vorliegen einer Polymerdispersion als Dispersion eingesetzt. Die Wahl des Lösemittels hängt von der Art des herangezogenen Bindemittels ab. Verwendet werden vorzugsweise niedrig- bis mittelsiedende organische Lösemittel aus der Gruppe der Alkohole, wie Ethanol, Isopropanol und Butanol, der Ketone, wie Aceton und Methylethylketon, der Ester, wie Methyl- und Ethylacetat, der aromatischen Kohlenwasserstoffe wie Toluol, der aliphatischen Kohlenwasserstoffe, wie Benzine des Siedebereiches von 70 bis 140°C, allein oder im Gemisch sowie Wasser, allein oder im Gemisch mit niedrig-siedenden, wasserlöslichen organischen Lösemitteln. Die Konzentration des Bindemittels in der Lösung bzw. Dispersion ist nicht erfindungswesentlich. Als grobe Richtlinie kann gelten, daß sie zwischen 3 und 15 Gew.-% liegen kann, wobei der Bereich von 4 bis 10 Gew.-% bevorzugt ist. Diese Lösung bzw. Dispersion wird zur Ausbildung der Übertragungsschicht vorzugsweise in einer Menge von 15 bis 25 g/m² und ganz besonders bevorzugt zwischen 18 und 22 g/m² auf den Hilfsträger aufgetragen.

Im Rahmen der Erfindung soll der Begriff ''Farbmittel'' weitestgehend verstanden werden. Es soll sich um die Sammelbezeichnung für alle farbgebenden Stoffe handeln, so daß darunter Farbstoffe und Pigmente, letztere auch mit Füllstoffcharakter, fallen. Dabei sollen unter Farbstoffen diejenigen Farbmittel verstanden werden, die in Wasser, organischen Lösungsmitteln oder Bindemitteln löslich sind und denen die unlöslichen Pigmente gegenüberstehen. Die Farbgebung kann unmittelbar vorhanden sein, aber auch erst durch Fluoreszenz in Erscheinung treten. Letzteres gilt beispielsweise für fluoreszierende Tagesleuchtfarben. Wenn das erfindungsgemäße Übertragungsband zur Korrektur von Schriftzeichen und bildlichen Darstellungen und dergleichen herangezogen wird, enthält die bindemittelhaltige Übertragungsschicht insbesondere Weißpigmente, wie Titanweiß, gefällte Kreide, Tonerde oder kolloidale Kieselsäuren. Soll die Übertragungsschicht farbig sein, werden als Farbmittel anorganische Pigmente, wie Chromgelb, Ocker, Eisenoxid-Rot, Kobaltblau, Ultramarin, Berliner Blau, oder organische Pigmente, wie Alkaliblau, Phthalocyanine, Azo-Farbstoffe, Anthrachinoide, Metallkomplex-Pigmente sowie Ruße und Eisenoxidschwarz, verwendet. Von den fluoreszierenden Farbstoffen seien beispielhaft genannt: Blaze Orange T 15 der Fa. Dayglo, Maxilonbrillantflavin 10 GFF der Fa. Ciba Geigy, Pyranin der Fa. Bayer AG und Basonyl-Rot 540 der Fa. BASF.

Die Steuerung der optimalen Abdeckfunktion des erfindungsgemäßen Übertragungsbandes, insbesondere derjenigen der bindemittelhaltigen Übertragungsschicht, kann durch den Pigmentgehalt erfolgen. Der optimale Pigmentgehalt hängt von verschiedenen Faktoren ab, so von der Art des gewählten Bindemittels, des Pigmentes selbst und der weiteren einverleibten Additive. Ein besonders kritischer Wert bzw. kritischer Bereich kann nicht angegeben werden. Als grobe Richtlinie könnte durch die Beziehung Bindemittel/Pigment ein Gewichtsverhältnis von 1:1 bis 1:12, insbesondere von 1:3 bis 1:8 und ganz besonders zwischen 1:4 bis 1:7 angegeben werden.

Wesentlicher Bestandteil der bindemittelhaltigen Übertragungsschicht des erfindungsgemäßen Übertragungsbandes ist ein ''Abrißhilfsmittel''. Nur unter Einsatz eines solchen Abrißhilfsmittels ist gewährleistet, daß beim Aufbringen der Übertragungsschicht auf ein Substrat unter Zugspannungsbedingungen ein sauberer Abriß erfolgt. Überraschenderweise hat es sich gezeigt, daß eine relativ begrenzte Verbindungsgruppe die wünschenswerten Eigenschaften als Abrißhilfsmittel im Rahmen der Erfindung aufweist, nämlich lösliche Zellulosederivate. Besonders bevorzugte Zellulosederivate sind die in organischen Lösemitteln und/oder Wasser löslichen Zelluloseether, wie Methyl-, Ethyl, Hydroxyethyl-, Ethylhydroxyethyl- und Carboxymethylzellulosen, Zelluloseester, wie Zelluloseacetatacetobutyrat und -propionat. Es sind jedoch vielfältige andere lösliche Zellulosederivate geeignet, die die gewünschten Effekte bewirken. Scheinbar ist das Zellulosegrundgerüst in dem löslichen Zellulosederivat wichtig, während die eingeführten Gruppen, wie die Ethylgruppe etc., dazu führen, daß das gebildete Derivat in dem jeweils gewählten Lösungsmittel löslich ist.

Die Menge des der Übertragungsschicht einverleibten Abrißhilfsmittels beträgt 0,5 bis 5 Gew.-%, insbesondere 1,5 bis 3,5 Gew.-%. Der Bereich von 2 bis 2,5 Gew.- % ist besonders bevorzugt.

Diese Angaben beziehen sich auf die Trockensubstanz. Zur Ausbildung der Übertragungsschicht könnte auch das Mengenverhältnis von Abrißhilfsmittel zu Bindemittel zugrundegelegt werden. Als grobe Richtlinie könnte hier das Verhältnis von Abrißhilfsmittel zu Bindemittel mit 1:2 bis 1:20 angegeben werden, wobei der Bereich von 1:4 bis 1:10 bevorzugt wird.

Zur Steuerung des Auftragsvorgang, aber auch der Eigenschaften der auf ein Substrat aufgebrachten Übertragungsschicht können dieser weitere Additive einverleibt werden. Hierbei kann es sich um Mittel zur Verbesserung der Deckkraft, wie insbesondere Aluminiumsilikat, Abtönmittel, wie beispielsweise Ruß, oder um das bereits erwähnte Verlackungsmittel, insbesondere für basische Farbstoffe in Form von beispielsweise Gallussäurederivate, z.B. Printan der Firma Ciba Geigy, handeln.

Die oben beschriebenen Materialien der einzelnen Schichten des erfindungsgemäßen Übertragungsbandes genügen in der Regel der Grundforderung, daß die Haftspannung (definiert über die Adhäsionsarbeit entsprechend der Dupre'schen Gleichung, Lit.: K.L. Wolf "Physik und Chemie der Grenzflächen", Springer Verlag 1957, S. 164) zwischen der Haftkleberschicht und der Übertragungsschicht größer als die zwischen dem Hilfsträger und der Übertragungsschicht ist. Sollte das im Einzelfall nicht zutreffen, dann müßte eine geeignete Antihaftschicht auf den Hilfsträger aufgebracht werden, um diese Grundforderung zu erfüllen. In solchen Fällen wird regelmäßig eine weitere Forderung eingehalten, wonach die auf dem Substrat ausgebildete Übertragungsschicht gegenüber anderen damit in Kontakt gelangenden Materialien, insbesondere Papier, nicht-haftend ist. Somit lassen sich im Ergebnis folgende Haftspannungsverhältnisse zur erfolgreichen Verwendung des erfindungsgemäßen Übertragungsbandes angeben, wobei das Symbol "S" das Haftspannungsverhältnis zwischen den unterschiedlichen Materialien wiedergibt, so S₁ Papier/Haftklebeschicht, S₂ Übertragungsschicht/Haftklebeschicht, S₃ Übertragungsschicht/Hilfsträger, S₄ Übertragungsschicht/Papier und S₅ Haftklebeschicht/Hilfsträger und möglichst folgende Forderungen einzuhalten: S₁ größer als S₃, S₂ größer als S₃` S₅ sehr viel kleiner als S₂ und S₅ kleiner als S₃. Ferner sollte die freie Oberfläche der auf ein Substrat, insbesondere auf Papier, aufgetragenen Übertragungsschicht nach außen möglichst keinerlei Haftvermögen zeigt, d.h. S₄ ist dann Null bzw. strebt gegen Null. Mit anderen Worten bedeutet das, daß die aufgetragene Übertragungsschicht bei Berühren mit Hand oder mit Papier nicht-haftend sein soll.

Das vorteilhafte Verfahren zur Herstellung des erfindungsgemäßen Übertragungsbandes ist dadurch gekennzeichnet, daß eine geeignete Kunststofflösung, die das erwähnte Abrißhilfsmittel enthält, nach üblichen Auftragstechnologien, z.B. einer Rakel, auf einen Hilfsträger in Form einer flexiblen Folie aufgetragen wird, das Lösemittel bei erhöhter Temperatur abgedampft, darauf eine einen Haftklebstoff enthaltende wäßrige Dispersion nach üblichen Auftragstechnologien, so mit einer Rakel oder einem Rollcoater, auf die ausgebildete bindemittelhaltige Übertragungsschicht aufgebracht und anschließend das Wasser abgedampft wird.

Bei der Verwendung des erfindungsgemäßen Übertragungsbandes bedient man sich vorteilhafterweise handelsüblicher Auftragsgeräte, die ein Abrollen der mit dem Haftkleber versehenen Übertragungsschicht bei gleichzeitigem Einzug des Hilfsträgers ermöglichen. Dies führt zu einer besonders leichten Handhabung des erfindungsgemäßen Übertragungsbandes. Dies können handelsübliche Handgeräte sein. Als ein hierfür besonders geeignetes Handgerät kann ein sogenannter ''Handroller'' eingesetzt werden, bei dem innerhalb eines griffgünstig gestalteten Gehäuses eine Vorratsspule mit dem Übertragungsband vorgesehen ist, von der aus es über einen aus dem Gehäuse vorstehenden Auftragsfuß geführt und von diesem wieder auf eine Aufwickelspule in das Gehäuse zurückgeleitet wird. Durch ein geeignetes Getriebe zwischen beiden Spulen im Gehäuse wird sichergestellt, daß das Übertragungsband stets ausreichend gespannt geführt ist. Der Benutzer nimmt zum Einsatz des Übertragungsbandes das Gehäuse in seine Hand und drückt mittels des Auftragsfußes die über dessen Endkante laufende äußere (ablösbare) Bandschicht gegen das Substrat, auf das sie übertragen werden soll (z. B. ein bedrucktes Blatt Papier, um Korrekturen vorzunehmen). Während des Andrückens bewegt der Benutzer des Gerät relativ zum Substrat und überträgt dabei z. B. eine deckende Schicht oder eine fluoreszierende Schicht, auf das Substrat, wobei der flexible Hilfsträger von der Vorratsspule ab- und auf die Aufwickelspule aufgewickelt wird.

Das erfindungsgemäße Übertragungsband zeichnet sich in besonderer Weise als Korrekturmittel in Büro, Schule und Haushalt zum Abdecken fehlerhafter Schriftzeichen, von Markierungen und zeichnerischen Darstellungen und Wiederbeschriften aus. Eine andere Verwendung des Übertragungsbandes kann die auffallend farbige Markierung von Flächen, Schriften und/oder Zeichen sein. Dazu trägt dann das Übertragungsband eine ein Buntpigment enthaltende Übertragungsschicht. Eine weitere Verwendung besteht in dem Hervorheben von Textstellen, Zeichen oder bildlichen Darstellungen. Dazu ist die Übertragungsschicht vorzugsweise transparent und mit einem in Tageslicht fluoreszierenden Farbmittel eingefärbt. In allen hier genannten Anwendungsbeispielen erweist es sich als besonders vorteilhaft, daß die Anwendung ''trocken'' erfolgt, d. h. kein Verwischen flüssiger Aufstriche und kein Verdunsten bedenklicher Lösemittel erfolgt und eine sofortige Wiederbeschriftung möglich ist. Mit dem erfindungsgemäßen Übertragungsband lassen sich also leicht, schnell und gleichmäßig z. B. Deckschichten, die insbesondere Farbmittel enthalten, auf Substrate auftragen. Wenn die Übertragungsschicht des erfindungsgemäßen Übertragungsbandes transparent ist, also beispielsweise keine deckenden Pigmente enthält, dann kann sie zur bloßen Abdeckung ohne Farbwirkung und Konservierung von sonst gegenüber Lufteinwirkungen und dergleichen empfindlichen Schriftzeichen herangezogen werden.

Die Erfindung wird nachfolgend anhand von Beispielen noch näher erläutert.

### Beispiel 1

Es wird zunächst folgende Dispersion zur Ausbildung der farbmittelhaltigen Übertragungsschicht hergestellt:

| | |
|---|---|
| Lösungsmittellösliches Polyurethan (Permuthane U 4924) (25%ig in Isopropylalkohol/Toluol, Mischungsverhältnis 1:1) | 19,0 Gew.-Teile |
| Isopropanol | 10,0 " |
| Toluol | 35,0 " |
| Verlackungsmittel Printan G | 1,0 " |
| Ethylzellulose N7 (Abrißhilfsmittel) | 1,0 " |
| Titandioxid (Kronos RN34) | 29,0 " |
| Aluminiumsilikat P820 | 5,0 " |
| (Mittel zur Verbesserung der Deckkraft) Ruß (Printex 140V) (Abtönmittel) | 0,01 " |
| | 100,01 Gew.-Teile |

Die vorstehende Abdeckmasse wurde mit einer Rakel in einer Menge von 18 g/m² auf einen silikonisierten Papierträger aufgetragen. Dann wurde das Lösemittel bei etwa 100°C durch Überleiten von Heißluft abgedampft. Anschließend wurde, gleichfalls mit einer Rakel, eine wäßrige Dispersion, die aus folgenden Bestandteilen bestand, auf die Oberfläche der farbmittelhaltigen Abdeckschicht aufgetragen:

| | |
|---|---|
| Haftkleber auf Acrylatbasis (Kunststoff-Dispersion VP 859/6 der Firma Freihoff) (Copolymer auf Basis von Acrylsäureester) | 66,9 Gew.-Teile |
| Wasser | 33,0 " |
| Netzmittel bzw. Tensid (Byk W) | 0,1 " |
| | 100,0 Gew.-Teile |

Die Haftklebemasse wurde mit einer Rakel in einer Stärke von 2 g/m² aufgetragen. Dann wurde der Wasseranteil bei etwa 100°C durch Überleiten von Heißluft abgedampft.

Das erhaltene Übertragungsband war besonders zum Abdecken von auf Papier geschriebenen Schriftzeichen geeignet. Es führte zum schnellen und gleichmäßigen Aufbringen eines unmittelbar wieder beschreibbaren Abdeckstreifens. Das Auftragen erfolgte durch einen im Handel erhältlichen Handroller.

### Beispiel 2

Das Beispiel 1 wurde dahingehend abgewandelt, daß zur Ausbildung der farbmittelhaltigen Übertragungsschicht folgende Rezeptur herangezogen wurde:

| | |
|---|---|
| Polyurethan (Desmolac 2100 der Fa. Bayer AG) | 5,0 Gew.-Teile |
| Methylethylketon | 30,0 " |
| Toluol | 28,6 " |
| Maxilonbrillantflavin 10 GFF (BASF) | 1,0 " |
| Basonyl-Rot 540 (BASF) | 0,4 " |
| Titandioxid (Kronos RN 34) | 29,0 " |
| Aluminiumsilikat P 820 (Degussa) | 5,0 " |
| Ethylzellulose N 7 (Hercules) | 1,0 " |

Die Übertragungsschicht des erhaltenen Übertragungsbandes war deckend, farbig und ohne Fluoreszenz (orange).

### Beispiel 3

Das Beispiel 1 wurde dahingehend abgewandelt, daß zur Ausbildung der farbmittelhaltigen Übertragungsschicht folgende Rezeptur herangezogen wurde:

| | |
|---|---|
| Linearer, gesättiger Polyester (Vitel PE 700) (Goodyear) | 4,0 Gew.-Teile |
| Methylethylketon | 30,0 " |
| Toluol | 31,0 " |
| Weißpigment, Zinksulfid (Sachtolith L) (Sachtleben GmbH) | 25,0 " |
| Ethylzellulose N 7 (Hercules) | 1,0 " |
| Blaze Orange T 15 (Dayglo) | 9,0 " |

Die Übertragungsschicht des erhaltenen Übertragungsbandes war deckend, farbig und mit Fluoreszenz (orange).

### Beispiel 4

Das Beispiel 1 wurde dahingehend abgewandelt, daß zur Ausbildung der farbmittelhaltigen Übertragungsschicht folgende Rezeptur herangezogen wurde:

| | |
|---|---|
| Styrol-lsopren-Styrol-Copolymerisat (Cariflex TR 1107) (Shell) | 4,7 Gew.-Teile |
| Methylethylketon | 42,0 " |
| Toluol | 42,0 " |
| Redglo Soluble Toner GF 13 (Redglo) | 0,8 " |
| Ethylzellulose N 22 (Hercules) | 1,0 " |
| Aluminiumstearat Alugel TH 34 (Bärlocher) | 8,0 " |
| Kieselsäure (Aerosil 200) (Degussa) | 1,0 " |

Die Übertragungsschicht des erhaltenen Übertragungsbandes war transparent und farbig (orange).

### Beispiel 5

Das Beispiel 1 wurde dahingehend abgewandelt, daß zur Ausbildung der farbmittelhaltigen Übertragungsschicht folgende Rezeptur herangezogen wurde:

| | |
|---|---|
| Polymerdispersion auf der Basis Vinylpropionat (Propionfan 6D) (BASE) | 20,0 Gew.-Teile |
| Titandioxid (Kronos RNCX) | 30,0 " |
| Aluminiumsilikat P 820 | 5,0 " |
| Wasser | 28,5 " |
| Walocel MW 50 GB (Wolff & Co.) | 1,0 " |
| lsopropanol | 14,0 " |
| wässrige Lösung einer silikonfreien, halogenierten organischen Verbindung (Entschäumer SF) (Hoechst AG) | 1,0 " |
| Natrium-dioctylsulfosuccinat (Lutensit ABO / Netzmittel) (BASF) | 0,5 " |

Die Übertragungsschicht des erhaltenen Übertragungsbandes war deckend und weiß.

## Patentansprüche

1. Mehrschichtiges, flexibles Übertragungsband mit einem Hilfsträger und einer Haftkleberschicht, wobei zwischen dem Hilfsträger und der Haftkleberschicht eine bindemittelhaltige Übertragungsschicht, die zur Haftkleberschicht eine stärkere Haftung als zum Hilfsträger aufweist, vorliegt, dadurch **gekennzeichnet**, daß die bindemittelhaltige Übertragungsschicht 0,5 bis 5 Gew.-% eines löslichen Zellulosederivats als Abrißhilfsmittel enthält.

2. Übertragungsband nach Anspruch 1 dadurch gekennzeichnet, daß das Zellulosederivat Ethylzellulose ist.

3. Übertragungsband nach Anspruch 1 oder 2, dadurch gekennzeichnet, daß der Hilfsträger aus einem Kunststoff und/oder einem silikonbeschichteten Papier besteht.

4. Übertragungsband nach mindestens einem der Ansprüche 1 bis 3, dadurch gekennzeichnet, daß die Übertragungsschicht ein Polyurethan als Bindemittel enthält.

5. Übertragungsband nach Anspruch 4, dadurch gekennzeichnet, daß das Polyurethan ein aliphatisches Einkomponenten-Polyurethan ist.

6. Übertragungsband nach mindestens einem der Ansprüche 1 bis 5, dadurch gekennzeichnet, daß in der Übertragungsschicht Farbmittel vorliegen.

7. Übertragungsband nach Anspruch 6, dadurch gekennzeichnet, daß das Farbmittel ein Pigment ist.

8. Übertragungsband nach Anspruch 7, insbesondere für Korrekturzwecke, dadurch gekennzeichnet, daß das Pigment ein weißes, deckendes Pigment ist.

9. Übertragungsband nach Anspruch 7, insbesondere für Markierzwecke, dadurch gekennzeichnet, daß das Pigment ein anorganisches oder organisches Buntpigment ist.

10. Übertragungsband nach Anspruch 6, insbesondere zum Hervorheben von Textzeichen und bildlichen Darstellungen, dadurch gekennzeichnet, daß das Farbmittel ein fluoreszierender Farbstoff ist.

11. Übertragungsband nach mindestens einem der Ansprüche 1 bis 10, dadurch gekennzeichnet, daß die Übertragungsschicht im Falle der Einverleibung eines basischen Farbstoffs hierfür ein Verlackungsmittel enthält.

12. Übertragungsband nach mindestens einem der Ansprüche 1 bis 11, dadurch gekennzeichnet, daß das Dickenverhältnis der Haftkleberschicht zu der Übertragungsschicht 1:4 bis 1:12 beträgt.

13. Übertragungsband nach Anspruch 12, dadurch gekennzeichnet, daß das Dickenverhältnis 1:8 bis 1:10 beträgt.

14. Verfahren zur Herstellung eines mehrschichtigen, flexiblen Übertragungsbandes nach mindestens einem der Ansprüche 1 bis 13, dadurch gekennzeichnet, daß eine Kunststofflösung, die ein Abrißhilfsmittel in Form eines löslichen Zellulosederivats enthält, nach üblichen Auftragstechnologien auf einen flexiblen Hilfsträger aufgetragen, das Lösemittel bei erhöhter Temperatur abgedampft, darauf eine einen Haftkleber enthaltende wässrige Dispersion nach üblichen Auftragstechnologien auf die ausgebildete Übertragungsschicht aufgetragen und danach das Wasser abgedampft wird.

15. Verwendung des Übertragungsbandes nach mindestens einem der Ansprüche 1 bis 13, dadurch gekennzeichnet, daß es in aufgerollter Form in einem Handgerät eingesetzt wird.

## Claims

1. A multilayer, flexible transfer ribbon with a carrier layer and a contact adhesive layer, wherein an adhesive-containing transfer layer is arranged between the carrier and contact adhesive layers and adheres more strongly to the said contact adhesive layer than to the carrier layer, characterised in that the adhesive-containing transfer layer contains 0.5 to 5 per cent by weight of a soluble cellulose derivative as an aid to detachment.

2. A transfer ribbon according to claim 1, characterised in that the cellulose derivative is ethyl cellulose.

3. A transfer ribbon according to either claim 1 or claim 2, characterised in that the carrier layer comprises a plastic and/or silicon-coated paper.

4. A transfer ribbon according to at least one of claims 1 to 3, characterised in that the transfer layer contains polyurethane as a binding agent.

5. A transfer ribbon according to claim 4, characterised in that the polyurethane is an aliphatic single-component polyurethane.

6. A transfer ribbon according to at least one of claims 1 to 5, characterised in that colouring agent is contained in the transfer layer.

7. A transfer ribbon according to claim 6, characterised in that the colouring agent is a pigment.

8. A transfer ribbon according to claim 7, especially for correction purposes, characterised in that the pigment is a white opaque pigment.

9. A transfer ribbon according to claim 7, especially for marking purposes, characterised in that the pigment is an inorganic or organic coloured pigment.

10. A transfer ribbon according to claim 6, especially to highlight text symbols and graphical figures, characterised in that a fluorescent dye is used as the colouring agent.

11. A transfer ribbon according to at least one of claims 1 to 10, characterised in that if a basic dyestuff is worked into the transfer layer then that layer contains a pigmenting agent to this end.

12. A transfer ribbon according to at least one of claims 1 to 11, characterised in that the thickness ratio of the contact adhesive layer to the transfer layer lies between 1:4 and 1:12.

13. A transfer ribbon according to claim 12, characterised in that the thickness ratio lies between 1:8 and 1:10.

14. A method for the production of a multilayer, flexible transfer ribbon according to at least one of claims 1 to 13, characterised in that a plastics solution containing an aid to detachment in the form of a soluble cellulose derivative is applied to a flexible carrier layer using the usual application technology, the solvent is evaporated off at an elevated temperature, an aqueous dispersion containing a contact adhesive is then applied to the transfer layer so derived using the usual application technology and the water subsequently evaporated off.

15. The use of the transfer ribbon according to at least one of claims 1 to 13, characterized in that it is used in a rolled-up form in a manual apparatus.

## Revendications

1. Ruban flexible à plusieurs couches pour transfert, avec un support auxiliaire et une couche d'adhésif, dans lequel existe entre le support auxiliaire et la couche d'adhésif, une couche de transfert contenant du liant, qui présente une adhérence plus forte par rapport à la couche d'adhésif que par rapport au support auxiliaire; caractérisé en ce que la couche de transfert contenant du liant contient de 0,5 à 5 % en poids d'un dérivé cellulosique soluble comme adjuvant de rupture.

2. Ruban pour transfert selon la revendication 1, caractérisé en ce que le dérivé cellulosique est de la cellulose éthylique.

3. Ruban pour transfert selon les revendications 1 ou 2, caractérisé en ce que le support auxiliaire est composé d'une matière plastique et/ou d'un papier recouvert de silicone.

4. Ruban pour transfert selon au moins l'une des revendications 1 à 3, caractérisé en ce que la couche de transfert contient un polyuréthane comme liant.

5. Ruban pour transfert selon la revendication 4, caractérisé en ce que le polyuréthanne est un polyuréthanne à un composant aliphatique.

6. Ruban pour transfert selon au moins l'une des revendications 1 à 5, caractérisé en ce que dans la couche de transfert sont présents des colorants.

7. Ruban pour transfert selon la revendication 6, caractérisé en ce que le colorant est un pigment.

8. Ruban pour transfert selon la revendication 7, en particulier pour des objectifs de correction, caractérisé en ce que le pigment est un pigment blanc, couvrant.

9. Ruban pour transfert selon la revendication 7, en particulier pour des objectifs de marquage, caractérisé en ce que le pigment est un pigment de couleur minéral ou organique.

10. Ruban pour transfert selon la revendication 6, en particulier pour faire ressortir des caractères et des présentations en images, caractérisé en ce que le colorant est une matière colorante fluorescente.

11. Ruban pour transfert selon au moins l'une des revendications 1 à 10, caractérisé en ce que la couche de transfert contient un agent de formation de pigments dans le cas de l'incorporation d'une matière colorante basique.

12. Ruban pour transfert selon au moins l'une des revendications 1 à 11, caractérisé en ce que le rapport des épaisseurs de la couche adhésive à la couche de transfert est compris entre 1:4 et 1:12.

13. Ruban pour transfert selon la revendication 12, caractérisé en ce que le rapport des épaisseurs est entre 1:8 et 1:10.

14. Procédé de préparation d'un ruban de transfert flexible à plusieurs couches selon au moins l'une des revendications 1 à 13, caractérisé en ce qu'une solution de matière plastique, contenant un adjuvant de rupture sous forme d'un dérivé cellulosique soluble, est appliquée selon les technologies d'application usuelles sur un support auxiliaire flexible, le solvant est vaporisé à température élevée, puis une dispersion aqueuse contenant un adhésif est appliquée selon les technologies d'application usuelles sur la couche de transfert réalisée et ensuite l'eau est évaporée.

15. Utilisation du ruban pour transfert selon au moins l'une des revendications 1 à 13, caractérisé en ce qu'il est mis en place sous forme d'un rouleau dans un appareil manuel.
